# EUROPÄISCHE PATENTSCHRIFT

(11) **EP 2 546 038 B1**
(45) Veröffentlichungstag und Bekanntmachung des Hinweises auf die Patenterteilung: **01.04.2015**
(21) Anmeldenummer: 11005690.0
(22) Anmeldetag: 12.07.2011
(51) Int. Cl.: B27N 1/00

(54) **Verfahren zur Verminderung der Emission von flüchtigen organischen Verbindungen aus Holzwerkstoffen**
Method of reducing the emissions of fleeting organic compounds in wooden materials
Procédé destiné à la réduction de l'émission de composés organiques liquides à partir de matières dérivées du bois

(43) Veröffentlichungstag der Anmeldung: 16.01.2013
(73) Patentinhaber: Kronotec AG, 6006 Luzern (CH)
(72) Erfinder: Hasch, Joachim Prof.Dr., 10317 Berlin (DE); Borowka, Julia Dr., 68-200 Zary (PL)
(74) Vertreter: Kröncke, Rolf

(56) Entgegenhaltungen:
- EP-A2- 1 852 231
- EP-A2- 2 181 818
- WO-A1-2006/032267
- WO-A1-2006/117163
- WO-A1-2010/144969
- GB-A- 1 182 825
- US-A- 5 160 503

## Beschreibung

Die vorliegende Anmeldung betrifft ein Verfahren gemäß Anspruch 1 zur Herstellung von beschichteten Holzwerkstoffen aus Lignozellulose, insbesondere Spanplatten, Faserplatten oder OSB-Platten aber auch Sperrholz und Vollholz, wobei diese Holzwerkstoffe bei der Herstellung zur Verminderung der Emission von flüchtigen organischen Verbindungen aber auch sehr flüchtiger organischer Verbindungen, wie ungesättigte oder gesättigte Aldehyde, mit mindestens einem Additiv behandelt wird. Genauer handelt es sich bei diesen Additiven um Alkohole, die gegebenenfalls in Kombination mit katalytisch wirksamen Mengen an Säure eingetragen wird. Alternativ oder zusätzlich kann eine Behandlung mit geeigneten Antioxidationsmitteln erfolgen. In einem weiteren Aspekt richtet sich die vorliegende Anmeldung auf die Verwendung gemäß Anspruch 11 von Alkoholen, gegebenenfalls in Kombination mit katalytisch wirksamen Mengen an Säure und/oder Antioxidationsmittel als Additive zur Verminderung der Emission von VOC, insbesondere von ungesättigten und gesättigten Aldehyden, bei der Herstellung und dem Gebrauch von Holzwerkstoffen aus Lignozellulose. Schließlich richtet sich die Anmeldung auf mit dem erfindungsgemäßen Verfahren erhältliche Holzwerkstoffe gemäß Anspruch 14 bzw. durch Verwendung der Additive hergestellte Holzwerkstoffe mit verringerter Emission von flüchtigen organischen Verbindungen.

### Stand der Technik

Die Emission von flüchtigen organischen Verbindungen (VOC) aus Holzwerkstoffen (HWS) stellt unter dem Aspekt der zunehmenden Nutzung von holzartigen Produkten in den Räumen ein gravierendes Problem dar. Zu den flüchtigen organischen Verbindungen zählen neben gesättigten und ungesättigten Aldehyden alle flüchtigen organischen Stoffe, deren Retentionszeit im Gaschromatograph zwischen C6 (Hexan) und C16 (Hexadecan) liegt. Die VOC sind keine homogene Substanzklasse, sondern ein Sammelsurium von Verbindungen. Unter anderem sind diese organischen Säuren, gesättigte und ungesättigte Aldehyde, Alkohole, Carbonsäuren, Terpene, aliphatisch und aromatische Kohlenwasserstoffe und vieles mehr. Weiterhin gibt es die sehr flüchtigen organischen Verbindungen (VVOC), unter die z.B. Formaldehyd oder Ameisensäure fällt, die ebenfalls bei der Herstellung von Holzwerkstoffen auftreten. Die Emission dieser flüchtigen und sehr flüchtigen Holzinhaltsstoffen oder Bestandteilen der Klebstoffe aus Holzprodukten einschließlich Vollholz und Holzwerkstoffplatten stellt aufgrund verschärfter Grenzwerte bzw. einer größeren Sensibilisierung der Endverbraucher mehr und mehr ein Problem dar.

Der Ausdruck Aldehyde, wie er vorliegend verwendet wird, umfasst gesättigte und ungesättigte Aldehyde soweit sie in die Klassen der flüchtigen organischen Verbindungen oder sehr flüchtigen organischen Verbindungen fallen.

Zur Vermeidung der Emission dieser flüchtigen organischen Verbindungen wurden bisher verschiedene Vorschläge gemacht. So wird in der EP 185 231 beschrieben, dass Oxidationsmittel zur Verringerung der Emissionen eingesetzt werden. Weiterhin wurden verschiedene Vorschläge zur Verringerung der Emission von Formaldehyd vorgeschlagen. Aufgrund der Heterogenität der flüchtigen organischen Verbindungen ist aber eine insbesondere dauerhafte Vermeidung bzw. Verringerung der Emission dieser Verbindungen gewünscht. Eine Umwandlung der heterogenen Klasse der VOC, die teilweise toxisch sind, durch eine einzige chemische Reaktion ist allerdings schwierig.

Eine Verringerung von flüchtigen organischen Verbindungen und sehr flüchtigen organischen Verbindungen aus dem Holz, insbesondere von flüchtigen Holzinhaltsstoffen während der Herstellung aber auch im Gebrauch, ist daher nach wie vor erwünscht. Zu beachten ist dabei, dass die Emission der VOC aber auch der WOC nicht im Herstellungsprozess, sondern auch bei Nutzung durch Abbau von Holzinhaltsstoffen auch durch den chemischen Abbau der verwendeten Klebstoffe auftritt. VOC-Emissionen beruhen allerdings hauptsächlich auf holzbedingte Freisetzungen von sogenannte Primäremission von flüchtigen Holzinhaltsstoffen, wie Terpenen, oder chemischen Abbauprodukten, wie Essigsäure, und sogenannte Sekundär- bzw. Tertiäremissionen, z.B. höhere Aldehyde, wie Pentanal oder höhere Carbonsäuren. Diese Abbauprodukte entstehen durch lang andauernde Oxidationsprozesse von Holzinhaltsstoffen, wie Fettsäuren, aber auch Lignin, Zellulose und Hemizellulose.

Typische Umwandlungsprodukte, die unter anderem während der Lagerung und der Bearbeitung des Holzes oder der Zerkleinerungsprodukte auftreten, sind z.B. Pentanal und Hexanal. Als besonders kritische Verbindungen sind in der heterogenen Gruppe der VOC und der WOC die gesättigten und ungesättigten Aldehyde einzustufen. Diese sind nicht nur toxisch, sondern zum Teil auch karzinogen. Weiterhin sind sie vom olfaktorischen Aspekt als kritisch einzustufen. Die Aldehyde entstehen unter anderem bei der Herstellung von Holzwerkstoffen, wie oben dargestellt, und werden insbesondere von OSB-Platten zeitverzögert durch Fragmentierung von ungesättigten Fettsäuren und aufgrund der Verwendung von Aldehyd-haltigen Klebstoffen freigesetzt. Gerade für OSB-Platten im konstruktiven Bereich ist dieses von großem Nachteil, da bei dieser Anwendung die OSB-Platten keine emissionsmindernde Beschichtung aufweisen und in großen Mengen, insbesondere als Fläche der Platte bezogen auf die Gesamtkubikmeterzahl des Raumes oder des Gebäudes, verbaut wird.

Ähnliche Probleme mit einer Aldehydemission können bei dem Einsatz von leichten Holzwerkstoffen, wie leichten und superleichten MDF zur Wärmedämmung, auftreten. Diese emittieren verstärkt Aldehyde, z.B. zyklische Aldehyde. Probleme ergeben sich dabei sowohl durch die Emissionsmenge als auch durch die Toxizität der Verbindungen.

Wie bereits ausgeführt, werden auch durch die verwendeten Klebstoffe während der Herstellung oder anschließend während der Verwendung flüchtige organische Verbindungen, wie Aldehyde, freigesetzt. Zu den Klebstoffen, wie sie derzeit in der Herstellung von Holzwerkstoffen, wie OSB-Platten, mit dichte Faserplatten usw. behandelt werden, zählen Aminoplastklebstoffe, wie Harnstoff-Formaldehyd-Klebstoffe (UF-Klebstoffe), Melamin-Harnstoff-Phenol-Formaldehyd-Klebstoffe (MUPF-Klebstoffe) oder Melamin-Harnstoff-Formaldehyd-Klebstoffe (MUF-Klebstoffe). Weitere Klebstoffe, wie sie typischerweise bei Holzwerkstoffen eingesetzt werden, umfassen Klebstoffe auf Basis von Diisocyanaten (PMDI), Polyurethanklebstoffe, Phenol-Formaldehyd-Klebstoffe (PF-Klebstoffe) und/oder Tannin-Formaldehyd-Klebstoffe (TF-Klebstoffe) oder Gemische hiervon. Dabei finden im Faserplattenbereich hauptsächlich Aminoplastklebstoffe Verwendung. Hier tritt eine Freisetzung der Aldehyde und anderer VOCs und VVOCs sowohl während der Herstellung bei Holzwerkstoffen als auch nach deren Herstellung oder bei ihrer Anwendung statt. Bei der Faserplattenherstellung kann es z.B. bei der thermomechanischen Behandlung der Lignozellulose-haltigen Materialien zu einem chemischen Teilabbau des Holzes kommen. Die dabei entstehenden, flüchtigen organischen Verbindungen und sehr flüchtigen organischen Verbindungen, wie Aldehyde und Säuren, emittieren dann während des späteren Herstellungsverfahrens oder bei späterer Nutzung der hergestellten Holzwerkstoffe. Sie können ebenfalls einen negativen Einfluss auf die Verklebungsfestigkeit haben und somit die Eigenschaften der hergestellten Holzwerkstoffe negativ beeinflussen.

Es wurden bereits vielfältige Ansätze unternommen, diese Probleme der Emission von flüchtigen organischen Verbindungen, einschließlich der Aldehyde, zu begrenzen. Die WO 2010/144969 A1 beschreibt die Herstellung von Perlit und faserbasierten Kompositplatten. In der EP 1 852 231 die Verwendung von verschiedenen Additiven vorgeschlagen, so wird unter anderem die Verwendung von Maleinsäureanhydrid oder ähnlichen Verbindungen vorgesehen. Der Einsatz von Reduktions- bzw. Oxidationsmitteln ist ebenfalls bekannt. Des Weiteren wird eine Erhöhung des pH-Wertes vorgeschlagen, z.B. durch Zusatz von Alkalihydroxyden.

Aus der WO 2006/032267 sind Verfahren zur Reduktion von ungesättigten Aldehyden in Fettsäure-haltigen Hölzern bekannt. Dabei wird der im Holz enthaltene Fettsäureester gespalten, inhibiert oder oxidiert. Dazu wird allgemein die Verwendung von Antioxidantien, alkalischen Verbindungen oder Oxidationsmitteln vorgeschlagen. Hier werden allerdings diese Additive vor dem Trocknen des sägefrischen Massivholzes bzw. vor oder während der Herstellung der Holzpartikel behandelt. Ein Zufügen dieser nach oder während des Inkontaktbringens der Zerkleinerungsprodukte mit Klebstoffen und insbesondere nach Verpressen der Holzwerkstoffe ist nicht vorgesehen bzw. wird als nachteilig angesehen.

Es besteht daher nach wie vor ein Bedarf nach Verfahren, die Emission von flüchtigen organischen Verbindungen aber auch sehr flüchtigen organischen Verbindungen, insbesondere auch von Aldehyden sowie organischen Säuren, insbesondere von Abbauprodukten von Fettsäuren aus den Holzwerkstoffen, zu verringern.

Der vorliegenden Erfindung liegt nunmehr die Aufgabe zugrunde, beschichtete Holzwerkstoffe aus Lignozellulose, insbesondere Spanplatten, Faserplatten oder OSB-Platten aber auch Sperrholz und Vollholz bereitzustellen, die eine verbesserte Verringerung bzw. Vermeidung von Emissionen von flüchtigen organischen Verbindungen (VOC) und sehr flüchtigen organischen Verbindungen (VVOC) aufweisen. Dabei soll die Emission dieser flüchtigen oder sehr flüchtigen oder sehr flüchtigen organischen Verbindungen einschließlich gesättigten und ungesättigten Aldehyden sowohl bei der Herstellung als auch im späteren Gebrauch deutlich heruntergesetzt werden. Weiterhin soll auch die durch diese flüchtigen bzw. sehr flüchtigen organischen Verbindungen ergebene Geruchsbelästigung verringert werden. Insbesondere ist dabei zu berücksichtigen, dass keine den Herstellungsprozess dieser Holzwerkstoffe störenden Substanzen verwendet oder generiert werden. Ebenfalls stellt ein wichtiger Aspekt dar, dass die Herstellungskosten der Holzwerkstoffe nicht signifikant erhöht werden. Dabei dürfen die eingesetzten Mittel selbst nicht toxisch oder karzinogen wirken, sollten aber möglichst umfangreich entweder mit den heterogenen Klassen der flüchtigen organischen Substanzen oder sehr flüchtigen organischen Verbindungen reagieren bzw. eine Bildung dieser aus Bestandteilen der Holzwerkstoffe verhindern.

### Beschreibung der Erfindung

Die Aufgabe der vorliegenden Erfindung wird dadurch gelöst, dass bei dem erfindungsgemäßen Verfahren zum Herstellen oder Bearbeiten der Holzwerkstoffe aus Lignozellulose zu bestimmten Zeitpunkten bestimmte Additive zugesetzt werden. Bei diesen Additiven handelt es sich um Alkohole, gegebenenfalls in Kombination mit einer katalytisch wirksamen Menge an Säure und/oder bestimmten Antioxidationsmitteln.

D.h., in einem ersten Aspekt richtet sich die vorliegende Anmeldung auf ein Verfahren zur Herstellung von beschichteten Holzwerkstoffen aus Lignozellulose, insbesondere Spanplatten, Faserplatten, OSB-Platten oder Sperrholz gemäß Anspruch 1.

Im Gegensatz zu den meisten bisher eingesetzten Verfahren werden dabei nicht nur chemische Modifikationen der emittierenden VOCs und VVOCs angestrebt, sondern vor allem an eine Umsetzung bzw. ein Abbau der Ausgangsstoffe im Holz verhindert. D.h., die erfindungsgemäß verwendeten Additive verhindern einen Abbau der Fettsäuren bzw. Fettsäureester. Des Weiteren werden gegebenenfalls durch Umwandlungsreaktionen gebildete Aldehyde in entsprechende nicht-emittierende Verbindungen umgewandelt.

Die durch die Umsetzung erhaltenen Verbindungen sind derart, dass sie nicht mehr flüchtig sind und somit nicht mehr zu den VOC- und VVOC-Emissionen bzw. Aldehydemissionen beitragen bzw. die Toxizität der entstehenden Verbindungen ist deutlich reduziert. Dabei ist insbesondere die Emission auch nach der Herstellung, d.h. im täglichen Gebrauch, deutlich verringert.

Das erfindungsgemäße Verfahren umfasst die Schritte
a) Inkontaktbringen von Lignozellulose-haltigen Zerkleinerungsprodukten mit Klebstoffen;
b) Verpressen der Mischung aus a) unter Wärmebehandlung,
dadurch gekennzeichnet, dass die Additive auf einem Trägermaterial vorliegen und dieses Additiv-aufweisende Trägermaterial zwischen Schritt a) und b) und/oder nach Schritt b) auf die Lignozellulose-haltigen Zerkleinerungsprodukte oder auf den verpressten Holzwerkstoff aufgebracht wird.

D.h., erfindungsgemäß werden die Additive auf ein Trägermaterial aufgebracht. Dieser gilt insbesondere für die Antioxidantien als erfindungsgemäße Additive. Ein solches Aufbringen kann durch bekannte Maßnahmen und Verfahren erfolgen. Diese Verfahren schließen ein Aufbringen durch Sprühen, Imprägnieren, Eintauchen oder Aufstreichen auf das Trägermaterial ein.

Dabei kann das Additiv auf einer Seite oder beiden Seiten des Trägermaterials vorliegen. Bevorzugt liegt dabei das Additiv auf der dem Holzwerkstoff zugewandten Seite vor. Das Trägermaterial kann z.B. eine Zelluloselage, Papier oder ähnliches sein. Das Trägermaterial kann dabei erfindungsgemäß vor dem Verpressen der Mischung oder nach dem Verpressen auf den Holzwerkstoff aufgebracht werden. Bei Vollholz als HWS wird das Additiv aufweisende Trägermaterial entsprechend auf das Vollholz aufgebracht.

Zusätzlich kann durch das Trägermaterial eine Abdeckung des Holzwerkstoffes erfolgen und somit die Emission der VOC und VVOC zusätzlich verhindert werden.

Das Trägermaterial kann dabei transparent oder mit einem Dekor ausgebildet sein. Die Trägermaterialien können übliche, sogenannte Overlay-Produkte sein oder z.B. 100% Zellulosepapier, wie sie im Bereich der Herstellung von Holzwerkstoffen, z.B. Paneelen eingesetzt werden. Gegebenenfalls kann nach Aufbringen des Additivs auf das Trägermaterial eine Trocknung des Additivs bei Raumtemperatur erfolgen, bevor das Additiv-aufweisende Trägermaterial mit den Holzwerkstoffen oder den Lignozellulose-haltigen Zerkleinerungsprodukten mit Klebstoffen in Verbindung gebracht wird.

Zum Beispiel kann das Trägermaterial mit dem Additiv getränkt, besprüht oder in anderer Weise imprägniert werden. Dieses Trägermaterial wird dann vor dem Streuen auf dem Förderband aufgetragen und nach der Streuung aber vor dem Pressen aufgerakelt. In einer alternativen Form wird das Trägermaterial nach dem Pressen auf den Holzwerkstoff aufgebracht und z.B. aufgerakelt oder in anderer Art und Weise mit dem Holzwerkstoff verbunden. Es ist dabei bevorzugt, dass bei Holzwerkstoffplatten, wie OSB-Platten, Faserplatten, Sperrholz oder Spanplatten aber auch Vollholz das Trägermaterial auf beiden Seiten des HWS aufgebracht ist. Dabei ist bevorzugt, dass das Additiv zumindest auf der dem HWS zugewandten Seite vorliegt.

In einer weiteren Ausführungsform wird das Additiv auf das Lignozellulose-haltige Zerkleinerungsprodukt vor dem Verpressen und nach dem Streuen oder Legen eingebracht. Bevorzugt wird dabei das Additiv vor dem Verpressen aber nach dem Zerfasern oder Zerspanen und insbesondere nach dem Trocknen hinzugefügt.

Das Additiv kann dabei in Form einer wässrigen Lösung oder als Pulvermischung direkt nach dem Pressvorgang z.B. durch Besprühen mittels Düsen auf einer oder beiden Seiten des hergestellten Holzwerkstoffes aufgebracht werden. Alternativ kann ein Eintragen durch Walzen erfolgen.

In einer anderen Ausführungsform kann das Additiv als Lösung oder als Pulver zu den Lignozellulose-haltigen Zerkleinerungsprodukten bzw. der Mischung aus Lignozellulose-haltigen Zerkleinerungsprodukten und Klebstoff, dosiert werden. Hierbei kann ein Zudosieren auch vor dem Trockner aber nach dem Zerfasern oder Zerspanen erfolgen. Der Zeitpunkt der Zudosierung hängt dabei von der Form des Additivs z.B. als wässrige Lösung oder als Pulver ab.

Zum Beispiel kann bei der Herstellung von OSB-Platten das Additiv nur in Teilbereichen der Platte eingebracht werden. Bevorzugt wird dabei das Additiv zumindest in den die Deckschicht ausbildenden Bereichen der Holzwerkstoffplatte, wie einer OSB-Platte, eingebracht. Weiterhin kann das Additiv sowohl teilweise vor dem Verpressen als auch nach dem Verpressen mit einem Trägermaterial aufgebracht werden.

Es ist besonders bevorzugt, dass die Holzwerkstoffe solche sind, hergestellt aus Holzspäne, Holzstrands oder Holzfasern als Lignozellulose-haltige Zerkleinerungsprodukte.

Insbesondere ist es bevorzugt, dass der Holzwerkstoff eine OSB-Platte ist. Die Holzwerkstoffe können gegebenenfalls weiter mit bekannten Schichten, wie einer Lackschicht, Dekorschicht oder Verschleißschicht beschichtet sein. Die Additive können dabei auch oder nur in diesen Schichten vorliegen. D.h., das Trägermaterial kann als Dekorschicht, Lackschicht, Verschleißschicht oder entsprechend Unterschichten ausgebildet sein.

In einer alternativen Ausführungsform ist der HWS Vollholz und die Additive werden mit bekannten Verfahren auf den HWS aufgebracht beziehungsweise eingebracht.

Bei den erfindungsgemäß zu verwendenen Additiven handelt es sich einerseits um Alkohole, insbesondere mehrwertige Alkohole. Es ist insbesondere bevorzugt, dass diese Alkohole zusammen mit einer katalytisch wirksamen Menge an Säure eingetragen werden, um eine Säure-katalysierte Umsetzung der Alkohole zu ermöglichen. Die Alkohole können dann z.B. mit entstehenden Aldehyden zu Acetalen reagieren.

Fette und Öle sind Ester von mehrwertigen Alkoholen, üblicherweise Glycerin, mit gesättigten und ungesättigten Fettsäuren. Durch den oxidativen Abbau dieser Fette und Fettsäuren im Pressvorgang unter hohen Temperaturen entstehen z. B. Aldehyde. Bei der Zugabe von Glycerin oder anderen, insbesdonere mehrwertigen Alkoholen mit einer geringen Menge einer Säure zur säurekatalytischen Umsetzung reagieren die Aldehyde zu Acetalen. Dabei stehen bei Glycerin z. B. drei Hydroxygruppen zur Verfügung. Es ist daher bevorzugt, dass mehrwertige Alkohole als Additive zugesetzt werden.

Ein weiterer Reaktionsweg neben der acetalen Bildung ist die Veresterung mit Fettsäuren aus dem Holz. Dieses ist ebenfalls üblicherweise säurekatalysiert. Dabei werden die Fettsäuren verestert und somit einer Degradation der Fettsäuren zu VOC und WOC entgegenwirkt.

Es ist daher besonders bevorzugt, dass bei Verwendung von Alkohol als Additiv Säure zur säurekatalytischen Umsetzung der Alkohole hinzugefügt werden. Hierbei reichen geringe Mengen an Säure aus, das diese katalytisch wirkt.

Bevorzugte Alkohole sind mehrwertige Alkohole, insbesondere Glycerin oder Alkylenglykole, wie Ethylenglykol, Propandiol, Butandiol usw.

Als weiteres Additiv kann ein Antioxidationsmittel eingesetzt werden. Antioxidationsmittel erlauben ein Abfangen von Radikalen, die z. B. bei hohen Temperaturen oder Licht entstehen. Bei hohen Temperaturen oder Licht entstehen z. B. Hydroxylradikale, die die Fähigkeit haben, andere Substanzen schnell zu oxidieren. Hierdurch werden leicht VOCs und VVOCs aus den natürlichen Bestandteilen im Holz gebildet. Die Antioxidationsmittel, insbesondere die Antioxidationsmittel ausgewählt aus Ascorbinsäure, Vitamin E oder Butylhydroxytoluol (BHT), haben die Fähigkeit, solche Radikale abzufangen und somit die Bildung von VOCs oder VVOCs aus den Bestandteilen des Holzes zu verhindern. Diese Antioxidationsmittel werden erfindungsgemäß in oder auf das Trägermaterial ein- bzw. aufgebracht.

Es ist bevorzugt, dass die Additive in einer Menge von 0,5 bis 5 Gew.-% fester Feststoff bezogen auf atro Holz hinzugefügt werden.

Beim Einsatz der erfindungsgemäßen Additive bei der Herstellung oder Bearbeitung der Holzwerkstoffe, wie z. B. OSB-Platten oder MDF-Platten aber auch Sperrholz und Vollholz, wurde überraschend eine deutliche Reduzierung der VOC bzw. VVOC einschließlich der Aldehyde beobachtet. Zusätzlich war auch eine deutlich geringere Emission von anderen flüchtigen organischen Verbindungen zu beobachten. Eine Verringerung der Emission wird sowohl während der Herstellung als auch bei der späteren Verwendung erreicht. Dies ist umso überraschender, als nicht davon ausgegangen werden konnte, dass aufgrund der Vielzahl von reaktiven Verbindungen, die im Holz vorhanden sind, diese Additiv VOC bzw. VVOC und insbesondere die Aldehyde wirksam in ihrer Emission verringern können.

Bei den Lignozellulosen, wie den Holzwerkstoffen oder den Zerkleinerungsprodukten hiervon, kann es sich sowohl um Nadelhölzer als auch um Laubhölzer handeln. Auch Mischungen dieser beiden Holzarten sind möglich. Bevorzugt stammen die Holzspäne, Strands oder Holzfasern von Nadelhölzern. Die mit dem erfindungsgemäßen Herstellungsverfahren herstellbaren Holzwerkstoffe werden gemäß Anspruch 14 hergestellt. Dabei kann das Verfahren zusätzlich durch andere, dem Fachmann bekannte Verfahren, zur Verminderung der Emission von flüchtigen organischen Verbindungen oder sehr flüchtigen organischen Verbindungen, wie Aldehyde, ergänzt werden.

Bei den Holzwerkstoffen (HWS) kann es sich bevorzugt um Spanplattenholz aus Holzspänen, OSB-Strands aus Holzstrands, Sperrholzplatten aus Holzfurnier und Holzfaserplatten, insbesondere MDF-Platten, aus Holzfasern handeln. Unter den Ausdruck "Holzwerkstoffe" fallen aber auch Sperrholz und insbesondere auch Vollholz. Bevorzugt sind die Holzwerkstoffe OSB-Platten und leichte und superleichte MDF-Platten.

Unter Lignozellulosen werden Lignozellulose-haltige Materialien, wie Holz, verstanden. Daraus erhaltene Zerkleinerungsprodukte von Lignozellulose umfassen insbesondere Holzstrands, Holzspäne, Holzfasern als auch Holzfurnier.

Die verwendeten Klebstoffe im erfindungsgemäßen Verfahren umfassen als Klebstoffe Phenol-Formaldehyd-Klebstoff, Klebstoff auf Basis von Isocyanaten, Harnstoff-Formaldehyd-Klebstoff, Melamin-Harnstoff-Formaldehyd-Klebstoff, Melamin-Harnstoff-Phenol-Formaldehyd-Klebstoff, Tannin-Formaldehyd-Klebstoff oder ein Gemisch hiervon.

In einem weiteren Aspekt richtet sich die vorliegende Anmeldung auf die Verwendung einer Zusammensetzung enthaltend einen Alkohol, wie hierin definiert, gegebenenfalls in Kombination mit katalytisch wirksamen Mengen einer Säure und/oder einem Antioxidationsmittel, wie hier definiert, zur Verminderung der Emission von VOC bzw. VVOC, insbesondere gesättigten und ungesättigten Aldehyden, bei der Herstellung und bei Nutzung von Holzwerkstoffen aus Lignozellulose. Diese Verwendung zeichnet sich dadurch aus, dass das Additiv während des Herstellungsprozesses des Holzwerkstoffes eintragbar oder auftragbar ist. Das Additiv wird dabei ein- oder aufgetragen, wie oben ausgeführt, mit Hilfe eines Trägermaterials.

Die Verwendung ist insbesondere vorteilhaft bei Klebstoffen ausgewählt aus Phenol-Formaldehyd-Klebstoff, Klebstoff auf Basis von Isocyanaten, Harnstoff-Formaldehyd-Klebstoff, Melamin-Harnstoff-Formaldehyd-Klebstoff, Melamin-Harnstoff-Phenol-Formaldehyd-Klebstoff, Tannin-Formaldehyd-Klebstoff oder ein Gemisch hiervon verwendet wird.

Die Additive sind insbesondere geeignet zur Verwendung zumindest in der Deckschicht von OSB-Platten oder Holzfaserplatten.

Bevorzugt findet die Verwendung der Additive dabei in einer Menge von 0,5 Gew.-% bis 5 Gew.-% Feststoff bezogen auf atro Holz statt.

Schließlich richtet sich in einem weiteren Aspekt die vorliegende Anmeldung auf mit dem erfindungsgemäßen Verfahren erhältliche Holzwerkstoffe. Bei diesen Holzwerkstoffen handelt es sich insbesondere um Faserplatten, insbesondere leichte und superleichte MDF-Platten oder um OSB-Platten, aber auch um Vollholz.

Mit Hilfe des erfindungsgemäßen Verfahrens ist es möglich unter geringer Dosierung der Additive eine Emission von VOC bzw. VVOC aus Holzwerkstoffen bei der Herstellung aber auch im Gebrauch zu verringern. Bei Einsatz von Trägermaterialien ist es zusätzlich möglich die Emission von VOC bzw. VVOC durch Abdeckung zu unterdrücken.

Außerdem sind die erfindungsgemäß verwendeten Additive insbesondere vorteilhaft in Bezug auf eine längerfristige Wirkung zur Unterdrückung der Emissionen von VOC oder VVOC, da die im Trägermaterial oder in der Deckschicht vorhandenen Additive auch längerfristig die Bildung und Emission von VOC oder VVOC vermeiden.

Im Folgenden wird die Erfindung mit Hilfe von Beispielen näher erläutert, ohne dass sie auf diese beschränkt ist.

### Beispiel 1: Herstellung von emissionsarmen OSB

Es wurde unter Verwendung beleimter Strands aus der laufenden Produktion (12% MUPF als Klebstoff) eine Referenzplatte und zwei Platten unter Verwendung des Additivs Glycerin und Ascorbinsäure hergestellt. Diese Platten wurden dann verpresst zu einem Format von 10mm x 300mm x 300mm und einer Rohdichte von 530kg/m³. Parameter zur Pressung sind in der unten dargestellten Tabelle zu finden. Vor dem Pressen wurden die beleimten Strands mit dem jeweiligen Additiv vermischt. Weiterhin wurde ein Teil des Additivs nach dem Pressen auf der Oberfläche der Platte aufgespritzt. Probe A enthält das Additiv Glycerin in einer Dosierung von 5 Gew.-%. Bei Zugabe des Additivs A wurden weiterhin einige Tropfen Salzsäure zur Katalyse hinzugefügt. Die Probe B enthält das Additiv Ascorbinsäure mit einem Anteil von 1 Gew.-% auf Atroholz.

**Tabelle 1**

| **Pressdiagramm** | | | |
|---|---|---|---|
| **Pressstufe** | **Druck [N/mm²]** | **Zeit [s]** | **T [°C]** |
| 1 | 2 | 60 | 200 |
| 2 | 1 | 60 | 200 |
| 3 | 0,2 | 10 | 200 |

Nach Abkühlen der Platte wurde diese luftdicht verschlossen und zur Analyse aufbewahrt.

### Beispiel 2: Bestimmung der Emission von VOC aus OSB

### Material und Methoden

### Material

Es wurden Proben aus den oben erhaltenen OSB-Platten mit den Abmessungen 210 x 210 x Dicke mm³ hergestellt. Vom Rand dieser Proben wurde jeweils ein 7mm breiter Streifen entnommen. Dieser wurde dann in zwei Proben mit einer Länge von 95mm aufgetrennt. Je eine Probe wurde mit der Oberseite und die andere mit Unterseite zum Luftstrom im Themoextraktor orientiert eingebracht. Die Ergebnisse werden als Mittelwert dieser beiden Messungen ausgedrückt.

### Methode: Thermoextraktion

Für eine qualitative und vergleichende Untersuchung des Emissionspotenzials strukturell ähnlicher Materialien eignet sich die Thermoextraktionsmethode.

Die unterschiedlichen Proben wurden mit einem sogenannten Thermoextraktor (TE1, Gerstel, Mülheim a.d. Ruhr, Deutschland) charakterisiert. Dabei handelt es sich um ein Glasröhrchen mit verhältnismäßig kleinen Raumvolumen von ca. 25,9cm³, das sich in dem Thermoextraktor befindet. Durch das gesamte System wird ein kontinuierlicher Stickstofffluss (100ml/min-1) geleitet, der - wie bei den konventionellen Prüfkammertests - zu regelmäßigen Zeitpunkten über ein Adsorbens geleitet wird. Gemäß DIN ISO 16000-6:2004 wurden diese in einem GC-MS mit Thermosdesorption und Kühlfalle analysiert. Das ganze System wurde bei Raumtemperatur (23°C) betrieben. Beschrieben wurde die Methode von Scherer et.al. (Gefahrstoffe-Reinhaltung der Luft, 2006, 66(3), 87-93). Um immer gleiche und damit reproduzierbare Bedingungen zu erreichen, wurde ein Probenhalter aus Stahl verwendet, der eine potenziell emittierende Probenoberfläche von etwa 7,1 cm² freilässt. In Abbildung 1 sind Thermoextraktor, Probenhalter und die Probendimensionen dargestellt. Die Bedingungen bei der Thermoextraktion sind in Tabelle 2 zusammengefasst. Die Probenahme von 11 Luftvolumen erfolgte 10 Minuten nachdem die Proben in den Thermoextraktor eingebracht wurden. Die Ergebnisse werden als Substanzmenge bezogen auf das Luftprobenahmevolumen (µg m⁻³) ausgedrückt.

**Tabelle 2: Bedingungen bei der Thermoextraktion**

| **Parameter** | **Eigenschaft** |
|---|---|
| Temperatur in °C | RT |
| Massenfluss in ml min⁻¹ | 100 |
| Raumvolumen in m³ | 0,00002586 |
| Luftwechselrate in h⁻¹ | 232,0 |
| Probenoberfläche in m² | 0,00075 |
| Raumbeladung in m² m⁻³ | 29,1 |
| Flächenspezifische Lüftungsrate in m³ -² h⁻¹ | 8,0 |
| Trägergas | Stickstoff |

Die Ergebnisse der Untersuchung sind in der Tabelle 3 dargestellt.

**Tabelle 3: Ergebnisse**

| **µg/m³** | **Probe 0** | **Probe A** | **Probe B** |
|---|---|---|---|
| Aldehyde | 681 | 153 | 42 |
| Gesättigte Aldehyde | 651 | 140 | 31 |
| Ungesättigte Aldehyde | 18 | 3 | 1 |
| Hexanal | 577 | 124 | 26 |
| 2-Heptenal | 12 | 3 | 1 |
| 2-Octenal | 6 | 0 | 0 |

Wie deutlich zu erkennen ist, ist in den Proben A und B mit dem jeweiligen Additiv eine deutliche Vermeidung der Aldehyde zu beobachten. Insbesondere die gesättigten aber auch die ungesättigten Aldehyde sind deutlich reduziert.

Die Ergebnisse sind noch einmal graphisch in der Figur 1 dargestellt.

## Patentansprüche

1. Verfahren zur Herstellung von beschichteten Holzwerkstoffen aus Lignozellulose, insbesondere Spanplatten, Faserplatten oder OSB-Platten, umfassend die Schritte:
a) Inkontaktbringen von lignozellulosehaltigen Zerkleinerungsprodukten mit Klebstoffen;
b) Verpressen der Mischung aus a) unter Wärmebehandlung, wobei zwischen dem Inkontaktbringen gemäß Schritt a) und dem Verpressen gemäß Schritt b) und/oder nach dem Verpressen gemäß Schritt b) zur Verminderung der Emission von flüchtigen organischen Verbindungen oder sehr flüchtigen organischen Verbindungen, insbesondere ungesättigter oder gesättigter Aldehyde, weiterhin mindestens ein Additiv ausgewählt aus Alkoholen, gegebenenfalls in Kombination mit einer katalytisch wirksamen Menge an Säure, und/oder einem Antioxidationsmittel als Additiv eingetragen wird, **dadurch gekennzeichnet**,
dass die Additive auf einem Trägermaterial vorliegen und dieses Additiv-aufweisende Trngormaterial zwischen Schritt a) und b) und/oder nach Schritt b) auf die lignozellulosehaltigen Zerkleinerungsprodukte oder auf den verpressten Holzwerkstoff aufgebracht wird.

2. Verfahren nach Anspruch 1, **dadurch gekennzeichnet, dass** das Additiv ein mehrwertiger Alkohol, insbesondere Glyzerin, Ethylenglykol oder Propandiol ist.

3. Verfahren nach einem der Ansprüche 1 oder 2, wobei weiterhin Säure zur säurekatalytischen Umsetzung der Alkohole mit Aldehyden oder Fettsäuren eingebracht wird.

4. Verfahren nach Anspruch 1, **dadurch gekennzeichnet, dass** das Antioxidationsmittel Ascorbinsäure, Vitamin E oder Butylhydroxytoluol ist.

5. Verfahren nach einem der Ansprüche 1 bis 4, **dadurch gekennzeichnet, dass** der Träger ein zellulosehaltiges Material, wie Papier, ist, das ein- oder beidseitig mit dem Additiv beschichtet oder getränkt ist.

6. Verfahren nach Anspruch 5, **dadurch gekennzeichnet, dass** das Trägermaterial auf das lignozellulosehaltige Zerkleinerungsprodukt vor dem Verpressen und nach dem Streuen oder Legen und/oder nach dem Verpressen auf den gepressten Holzwerkstoff aufgerakelt wird.

7. Verfahren nach einem der Ansprüche 1 bis 4, **dadurch gekennzeichnet, dass** das Additiv nach Schritt b) ein- oder beidseitig auf den verpressten Holzwerkstoff aufgebracht wird und/oder in mindestens die Deckschicht-ausbildenden, lignozellulosehaltigen Zerkleinerungsprodukte eingebracht wird.

8. Verfahren nach einem der vorherigen Ansprüche, **dadurch gekennzeichnet, dass** den Zerkleinerungsprodukten vor dem Verpressen aber nach dem Zerfasern oder Zerspanen das Additiv hinzugefügt wird.

9. Verfahren nach einem der vorherigen Ansprüche, **dadurch** gekennzeichnet, dass die Holzwerkstoffe solche sind, hergestellt aus Holzspäne, Holzstrands oder Holzfasern als lignozellulosehaltige Zerkleinerungsprodukte.

10. Verfahren nach einem der vorherigen Ansprüche, **dadurch gekennzeichnet, dass** die Menge an zugegebenen Additiv zwischen 0,5 bis 5 Gew.-% Feststoff bezogen auf atro Holz ist.

11. Verwendung eines Additivs enthaltend einen Alkohol gegebenenfalls in Kombination mit katalytisch wirksamen Mengen an Säure und/oder ein Antioxidationsmittel zur Verminderung der Emission von flüchtigen organischen Verbindungen oder sehr flüchtigen organischen Verbindungen, insbesondere gesättigten und ungesättigten Aldehyden, bei der Herstellung und dem Gebrauch von Holzwerkstoffen aus Lignozellulose, **dadurch gekennzeichnet, dass** das Additiv während des Herstellungsprozesses des Holzwerkstoffes mit Hilfe eines Additiv aufweisenden Trägermaterials eintragbar oder auftragbar ist.

12. Verwendung nach Anspruch 11, **dadurch gekennzeichnet, dass** das Additiv zumindest in der Deckschicht von OSB-Platten oder Holzfaserplatten verwendet wird.

13. Verwendung nach einem der Ansprüche 11 oder 12, **dadurch gekennzeichnet**, **dass** das Additiv in einer Menge von 0,5 Gew.-% bis 5 Gew.-% Feststoff bezogen auf atro Holz dosiert wird.

14. Holzwerkstoff erhältlich mit einem Verfahren gemäß einem der Ansprüche 1 bis 10.

15. Holzwerkstoffnach Anspruch 14, wobei der Holzwerkstoff Faserplatten, insbesondere leichte und superleichte MDF-Platten oder OSB-Platten sind.

## Claims

1. Process for production of coated wood-base materials from lignocellulose, in particular flakeboard panels, fibreboard panels or OSB panels, comprising the steps of
a) contacting lignocellulosic comminution products with adhesives;
b) compression moulding the mixture from a) under heat treatment, wherein
further at least one additive selected from alcohols, optionally in combination with a catalytically effective amount of an acid, and/or an antioxidant is introduced as additive between the contacting as per step a) and the compression moulding as per step b) and/or after the compression moulding as per step b) to reduce the emission of volatile organic compounds or very volatile organic compounds, in particular saturated or unsaturated aldehydes, **characterized in that** the additives are present on a carrier material and this additive-displaying carrier material is applied atop the lignocellulosic comminution products or atop the compression-moulded wood-base material between steps a) and b) and/or after step b).

2. Process according to Claim 1, **characterized in that** the additive is a polyhydric alcohol, in particular glycerol, ethylene glycol or propanediol.

3. Process according to either of Claims 1 and 2, further comprising introducing an acid for the acid-catalysed reaction of alcohols with aldehydes or fatty acids.

4. Process according to Claim 1, **characterized in that** the antioxidant is ascorbic acid, vitamin E or butylhydroxytoluene.

5. Process according to any of Claims 1 to 4, **characterized in that** the carrier is a cellulosic material, such as paper, one- or both-sidedly coated or impregnated with the additive.

6. Process according to Claim 5, **characterized in that** the carrier material is blade coated onto the lignocellulosic comminution product before compression moulding and after forming or laying and/or onto the compression-moulded wood-base material after compression moulding.

7. Process according to any of Claims 1 to 4, **characterized in that** the additive is applied one- or both-sidedly atop the compression-moulded wood-base material after step b) and/or introduced into at least the lignocellulosic comminution products which form the outer layer.

8. Process according to any preceding claim, **characterized in that** the comminution products are admixed with the additive before compression moulding but after defiberization or flaking.

9. Process according to any preceding claim, **characterized in that** the wood-base materials are wood-base materials formed from wood flakes, wood strands or wood fibres as lignocellulosic comminution products.

10. Process according to any preceding claim, **characterized in that** the amount of additive added is between 0.5 to 5 wt% of solids based on absolutely dry wood.

11. Use of an additive containing alcohol optionally in combination with catalytically effective amounts of an acid and/or an antioxidant to reduce the emission of volatile organic compounds or very volatile organic compounds, in particular saturated and unsaturated aldehydes, in the production and the use of wood-base materials from lignocellulose, **characterized in that** the additive is introducable or coatable via an additive-displaying carrier material during the operation to produce the wood-base material.

12. Use according to Claim 11, **characterized in that** the additive is used at least in the outer layer of OSB panels or wood fibreboard panels.

13. Use according to either of Claims 11 and 12, **characterized in that** the additive is applied in an amount of 0.5 wt% to 5 wt% of solids based on absolutely dry wood.

14. Wood-base material obtainable with a process according to any of Claims 1 to 10.

15. Wood-base material according to Claim 14, wherein the wood-base material comprises fibreboard panels, in particular light and superlight MDF panels or OSB panels.

## Revendications

1. Procédé de fabrication de matériaux à base de bois revêtus à base de lignocellulose, notamment de panneaux de particules, de panneaux de fibres ou de panneaux OSB, comprenant les étapes suivantes :
a) la mise en contact de produits de broyage contenant de la lignocellulose avec des adhésifs ;
b) la compression du mélange de a) sous traitement thermique, au moins un additif choisi parmi les alcools, éventuellement en combinaison avec une quantité catalytiquement efficace d'un acide et/ou d'un antioxydant en tant qu'additif étant également incorporé entre la mise en contact selon l'étape a) et la compression selon l'étape b) et/ou après la compression selon l'étape b), afin de réduire l'émission de composés organiques volatils ou de composés organiques très volatils, notamment d'aldéhydes insaturés ou saturés, **caractérisé en ce que** les additifs se présentent sur un matériau support et ce matériau support comprenant les additifs est appliqué sur les produits de broyage contenant de la lignocellulose ou sur le matériau à base de bois comprimé entre l'étape a) et l'étape b) et/ou après l'étape b).

2. Procédé selon la revendication 1, **caractérisé en ce que** l'additif est un alcool polyvalent, notamment la glycérine, l'éthylène glycol ou le propane diol.

3. Procédé selon l'une quelconque des revendications 1 ou 2, dans lequel un acide est également introduit pour la réaction sous catalyse acide des alcools avec des aldéhydes ou des acides gras.

4. Procédé selon la revendication 1, **caractérisé en ce que** l'antioxydant est l'acide ascorbique, la vitamine E ou le butylhydroxytoluène.

5. Procédé selon l'une quelconque des revendications 1 à 4, **caractérisé en ce que** le support est un matériau cellulosique, tel que du papier, qui est revêtu ou imprégné d'un côté ou des deux côtés avec l'additif.

6. Procédé selon la revendication 5, **caractérisé en ce que** le matériau support est enduit sur le produit de broyage contenant de la lignocellulose avant la compression et après l'étalement ou le dépôt et/ou après la compression sur le matériau à base de bois comprimé.

7. Procédé selon l'une quelconque des revendications 1 à 4, **caractérisé en ce que** l'additif est appliqué après l'étape b) d'un côté ou des deux côtés sur le matériau à base de bois comprimé et/ou incorporé dans les produits de broyage contenant de la lignocellulose, formant au moins la couche supérieure.

8. Procédé selon l'une quelconque des revendications précédentes, **caractérisé en ce que** l'additif est ajouté aux produits de broyage avant la compression mais après la mise en fibres ou la mise en copeaux.

9. Procédé selon l'une quelconque des revendications précédentes, **caractérisé en ce que** les matériaux à base de bois sont des matériaux fabriqués à partir de particules de bois, de copeaux longs de bois ou de fibres de bois en tant que produits de broyage contenant de la lignocellulose.

10. Procédé selon l'une quelconque des revendications précédentes, **caractérisé en ce que** la quantité d'additif ajouté est comprise entre 0,5 et 5 % en poids de solides par rapport au bois anhydre.

11. Utilisation d'un additif contenant un alcool éventuellement en combinaison avec des quantités catalytiquement efficaces d'un acide et/ou d'un antioxydant pour réduire l'émission de composés organiques volatils ou de composés organiques très volatils, notamment d'aldéhydes saturés et insaturés, lors de la fabrication et de l'utilisation de matériaux à base de bois à base de lignocellulose, **caractérisée en ce que** l'additif peut être incorporé ou appliqué pendant le procédé de fabrication du matériau à base de bois à l'aide d'un matériau support comprenant l'additif.

12. Utilisation selon la revendication 11, **caractérisée en ce que** l'additif est utilisé au moins dans la couche supérieure de panneaux OSB ou de panneaux de fibres de bois.

13. Utilisation selon l'une quelconque des revendications 11 ou 12, **caractérisée en ce que** l'additif est ajouté en une quantité de 0,5 % en poids à 5 % en poids de solides par rapport au bois anhydre.

14. Matériau à base de bois pouvant être obtenu par un procédé selon l'une quelconque des revendications 1 à 10.

15. Matériau à base de bois selon la revendication 14, dans lequel le matériau à base de bois correspond à des panneaux de fibres, notamment des panneaux MDF légers ou super légers, ou à des panneaux OSB.
